# FASCICULE DE BREVET EUROPEEN

(11) **EP 0 005 674 B1**
(45) Date de publication et mention de la délivrance du brevet: **16.02.1983**
(21) Numéro de dépôt: 79400313.7
(22) Date de dépôt: 18.05.1979
(51) Int. Cl.: C25B 11/10, C25D 3/66

(54) **Procédé de fabrication d'une electrode anodique stable en dimensions**
Verfahren zur Herstellung einer Anode mit stabilen Abmessungen
Process of manufacturing a dimensionally stable anode

(30) Priorité: 19.05.1978 FR 7814920
(43) Date de publication de la demande: 28.11.1979
(73) Titulaire: Anger, Roger, F-75017 Paris (FR)
(72) Inventeur: Anger, Roger, F-75017 Paris (FR)
(74) Mandataire: Thévenet, Jean-Bruno

## Description

La présente invention se rapporte, d'une manière générale, aux cellules d'électrolyse et concerne plus particulièrement une électrode anodique stable en dimensions, du type comprenant une âme en matière électroconductrice et un revêtement conducteur électrocatalytique. L'invention concerne également un procédé de fabrication d'une telle électrode.

On connaît, à côté de cellules électrolytiques classiques mettant en oeuvre des anodes en graphite, des cellules électrolytiques dans lesquelles l'anode est constituée par une âme en un métal dit métal d'arrêt, du type utilisé pour les redresseurs à couche d'arrêt. De tels métaux d'arrêt, qui comprennent notamment le titane, le tantale, le niobium, le zirconium, le molybdène et le tungstène, sont d'un prix élevé et nécessitent un usinage difficile et coûteux. L'âme de l'anode peut encore être réalisée à partir d'oxydes de métaux d'arrêt.

Il est également connu de revêtir une anode du type précité à l'aide d'une couche conductrice électrocatalytique constituée par exemple par un mélange d'oxydes métalliques de métaux nobles ou de métaux d'arrêt.

Les électrodes anodiques du type précité, constituées pratiquement intégralement de métaux d'arrêt, métaux nobles ou oxydes de ces métaux, sont particulièrement stables en dimensions au cours du temps. Toutefois, outre le coût élevé du matériau de base constituant de telles anodes, un inconvénient résulte de la difficulté de traitement, notamment de traitement mécanique, de tels matériaux. Or, pour que les anodes résistent, au cours du fonctionnement de l'électrolyse, aux tensions notamment thermiques et mécaniques, il est essentiel que la configuration géométrique des anodes soit déterminée avec précision. Les anodes du type connu ne permettent pas de réaliser facilement des configurations géométriques complexes.

Un des buts de la présente invention consiste précisément à permettre la réalisation d'anodes à un coût réduit et de façon simplifiée, tout en offrant la possibilité d'améliorer la forme des anodes construites, sans affecter sensiblement leurs propriétés électriques.

Ces buts sont atteints grâce à un procédé de fabrication d'une électrode anodique stable en dimensions, du type comprenant une âme en matière électroconductrice et un revêtement conducteur électrocatalytique, caractérisé en ce que l'on réalise d'abord une âme électroconductrice, par moulage à partir d'un métal commun fondant à haute température, tel que du fer, un alliage de fer, de l'aluminium, du cuivre, en ce que l'on introduit ensuite ladite âme dans un premier bain électrolytique fondu à haute température, constitué d'un mélange de chlorures alcalins et de chlorures de métaux d'arrêt, pour former un premier revêtement conducteur sur l'âme, et en ce que l'on introduit ensuite ladite âme munie de son premier revêtement dans un second bain électrolytique comprenant des métaux nobles pour former un second revêtement conducteur électrocatalytique sur l'âme munie de son premier revêtement conducteur.

Le second bain électrolytique peut encore éventuellement être constitué par une solution aqueuse de métal noble, tel que le platine, le ruthénium, l'iridium, le palladium.

Ainsi, contrairement aux anodes stabilisées en dimensions de type classique, on utilise, pour le coeur de l'anode, un métal ou un alliage de métaux peu coûteux et facilement travaillable par moulage. Le coût de fabrication est ainsi très réduit, tandis que la souplesse de fabrication est grandement améliorée.

De façon surprenante, si l'on réalise sur l'âme en fer ou alliage ferreux, en aluminium ou alliage d'aluminium, en cuivre ou alliage de cuivre, un revêtement de métaux d'arrêt ou d'oxydes de métaux d'arrêt, puis un second revêtement de métaux nobles tels que du platine ou des oxydes de ces métaux nobles ou de métaux nobles associés à des métaux d'arrêt tels que le titane, les qualités mécaniques et électriques de l'anode restent excellentes par rapport aux électrodes anodiques dont le coeur est réalisé entièrement en métal d'arrêt tel que le titane ou le tantale.

La formation de l'âme moulée à base de fer ou d'alliage ferreux par un moulage de métaux fondus constitue une caractéristique avantageuse.

Le second revêtement conducteur électrocatalytique peut être réalisé à partir d'un mélange d'halogénures alcalins et soit d'halogénures d'un métal noble ou de plusieurs métaux nobles, soit d'halogénures de métaux nobles et de métaux d'arrêt.

Par métal d'arrêt, il faut comprendre un métal du type utilisé pour des redresseurs à couche d'arrêt. Le titane, le tantale, le niobium, le zirconium, le molybdène et le tungstène appartiennent à cette famille.

Selon une caractéristique de l'invention, les opérations de revêtement de l'âme électroconductrice sont réalisées dans une atmosphère inerte telle qu'une atmosphère d'argon ou d'hélium. La température des bains électrolytiques fondus est comprise entre 300 et 1 000 °C cette température dépendant naturellement du type d'âme et des métaux à traiter. On soumet ensuite l'électrode munie de ses deux revêtements à un traitement thermique d'oxydation.

Un exemple particulier de réalisation non limitatif sera décrit ci-dessous pour mieux expliciter l'invention.

On réalise d'abord une âme d'anode par fusion et moulage de métaux communs peu coûteux, tels que le fer ou un alliage de fer, l'aluminium, le cuivre ou des alliages de ces métaux. L'âme pourrait être également réalisée à partir d'un métal tel que le fer, par exemple semi-travaillé. Toutefois, la technique du moulage permet de réaliser plus facilement des anodes de géométries très diverses.

L'âme de l'anode reçoit alors un dépôt électrolytique cathodique d'un métal d'arrêt, tel que le titane, le tantale ou le tungstène.

Ce dépôt permet de revêtir l'âme de l'anode d'une couche de métal d'arrêt dont l'épaisseur peut être très réduite, par exemple inférieure à 3 mm.

Les quantités de métal d'arrêt utilisées sont ainsi très réduites, bien que l'électrode soit revêtue sur toute sa surface et présente donc des qualités électriques et mécaniques intéressantes. Le bain électrolytique fondu permettant le dépôt d'un métal d'arrêt est un bain à haute température comprenant un mélange de chlorures alcalins, tels que le chlorure de sodium, le chlorure de potassium, le chlorure de lithium, ou de fluorures alcalins, tels que le fluorure de sodium et le fluorure de potassium ou des fluorures et chlorures de métaux d'arrêt ou de composés de métaux d'arrêt, tels que des composés du tungstène.

Il peut ainsi intervenir une corrosion anodique du métal d'arrêt et du mélange de chlorures fondus avec intervention de tétrachlorure du métal d'arrêt et intervention de composés fluorés du métal d'arrêt.

L'opération de revêtement de l'âme à base de fer est réalisée dans une ambiance inerte de gaz rares tels que l'argon ou l'hélium.

La température de fusion du bain électrolytique peut être comprise entre environ 300 et 1 000 °C. La densité des courants anodiques peut attein- dre 10 kA/m² en utilisant pour le dépôt cathodique de métal d'arrêt une anode soluble ayant la même composition que celle du métal d'arrêt à déposer.

Le dépôt s'obtient à potentiels anodiques et cathodiques contrôlés et à densité de courant anodique et cathodique toujours contrôlée avec des tensions de cellule comprises entre 0 et 7 volts. Les densités de courant peuvent être, par exemple, de 100 à 700 Nm2 à la cathode et de 10 à 90 A/m² à l'anode.

L'anode à base d'un métal bon marché, tel que du fer, de l'aluminium, du cuivre, munie de son premier revêtement de métal d'arrêt, reçoit ensuite un second revêtement électrocatalytique constitué de métaux nobles ou d'un mélange de métaux nobles et de métaux d'arrêt, ou de composés intermétalliques de métaux nobles et de métaux d'arrêt ou encore de composés de métaux d'arrêt tels que le carbure de tungstène. Le deuxième revêtement peut être effectué à l'aide de la même technique que pour, le premier revêtement, c'est-à-dire à l'aide d'un bain électrolytique fondu à haute température, d'un mélange d'halogénures alcalins et d'halogénures de métaux nobles, auxquels peuvent être éventuellement associés des halogénures de métaux d'arrêt.

Le métal noble peut encore être déposé par des bains aqueux, c'est-à-dire galvaniques.

On notera également que, selon une variante de réalisation, après le dépôt par électrolyse, au moyen d'un bain fondu d'un premier revêtement conducteur éiectrocathodique ou électroanodi- que en métal d'arrêt, tel que le titane, sur une base en métal commun, tel que de l'acier, il est possible de réaliser par électrolyse selon la même technique, un second revêtement conducteur en métal d'arrêt, tel que du tungstène, puis de réaliser à haute température une carburation de ce dernier revêtement, auquel cas il n'est pas alors nécessaire de déposer de métal noble.

La présente invention se prête bien à la fabrication d'anodes de formes très diverses, notamment d'anodes munies de plusieurs branchements d'électrode couplés à la barrière anodique, puisque notamment la technique du moulage permet de former des âmes aux formes les plus variées.

Une anode réalisée selon la présente invention présente une excellente résistance mécanique et chimique, notamment à la corrosion, y compris pour des températures supérieures à la normale.

## Revendications

1. Procédé de fabrication d'une électrode anodique stable en dimensions du type comprenant une âme en matière électroconductrice et un revêtement conducteur électrocatalytique, caractérisé en ce que l'on réalise d'abord une âme électroconductrice par moulage à partir d'un métal commun fondant à haute température, tel que du fer, un alliage de fer, de l'aluminium, un alliage d'aluminium, du cuivre, un alliage de cuivre, en ce que l'on introduit ensuite ladite âme moulée dans un premier bain électrolytique fondu à haute température, constitué d'un mélange de chlorures alcalins et de chlorures de métaux d'arrêt, pour former un premier revêtement conducteur sur l'âme et en ce que l'on introduit ensuite ladite âme moulée munie de son premier revêtement dans un second bain électrolytique comprenant des métaux nobles pour former un second revêtement conducteur électrocatalytique sur l'âme munie de son premier revêtement conducteur.

2. Procédé selon la revendication 1, caractérisé en ce que le second bain électrolytique est constitué par une solution aqueuse d'un métal noble ou de plusieurs métaux nobles.

3. Procédé selon l'une quelconque des revendications 1 et 2, caractérisé en ce que les opérations de revêtement de l'âme électroconductrice sont réalisées dans 'une atmosphère inerte telle qu'une atmosphère d'argon ou d'hélium.

4. Procédé selon l'une quelconque des revendications 1 à 3, caractérisé en ce que la température du bain électrolytique fondu est comprise entre environ 300 et 1 000 °C.

5. Procédé selon l'une quelconque des revendications 1 à 4, caractérisé en ce que l'on soumet l'électrode munie de ses deux revêtements à un traitement thermique d'oxydation.

6. Procédé selon l'une quelconque des revendications 1 à 5, caractérisé en ce que, lors de la formation d'un revêtement conducteur sur l'âme de l'électrode à fabriquer, le dépôt de métal s'obtient à potentiels anodique et cathodique contrôlés et à densité de courant anodique et cathodique toujours contrôlée, avec des tensions de cellule comprises entre 0 et 7 volts.

7. Procédé selon la revendication 6, caractérisé en ce que, lors de la formation d'un revêtement conducteur sur l'âme de l'électrode à fabriquer, les densités de courant sont comprises entre 100 et 700 A/m² à la cathode et 10 et 90 Alm² à l'anode.

8. Procédé de fabrication d'une électrode anodique stable en dimensions du type comprenant une âme en matière électroconductrice et un revêtement conducteur électrocatalytique, caractérisé en ce que l'on réalise d'abord une âme électroconductrice par moulage à partir d'un métal commun fondant à haute température, tel que du fer, un alliage de fer, de l'aluminium, un alliage d'aluminium, du cuivre, un alliage de cuivre, en ce que l'on introduit ensuite ladite âme dans un premier bain électrolytique fondu à haute température, constitué d'un mélange de chlorures alcalins et de chlorures de métaux d'arrêt, pour former un premier revêtement conducteur sur l'âme et en ce que l'on introduit ensuite ladite âme munie de son premier revêtement dans un second bain électrolytique fondu à haute température constitué d'un mélange d'halogénures alcalins et d'halogénures de métaux d'arrêt, pour former un second revêtement conducteur électrocatalytique sur l'âme munie de son premier revêtement conducteur, et en ce qu'on réalise à haute température une carburation du second revêtement.

## Claims

1. A process for manufacturing an anodic electrode, stable in dimensions, of the type comprising a core made of electroconducting material and an electrocatalytic conducting coating, characterized in that an electroconducting core is firstly made from a common metal melting at high temperature, such as iron, an iron alloy, aluminium, an aluminium alloy, copper, a copper alloy, said core is then introduced into a first molten high temperature electrolytic bath constituted by a mixture of alkali metal chlorides and of chlorides of valve metals, to form a first conducting coating on the core, said core provided with its first coating is then introduced into a second electrolytic bath comprising noble metals, to form a second electrocatalytic conducting coating on the core provided with its first conducting coating.

2. A process according to claim 1, characterized in that the second electrolytic bath is constituted by an aqueous solution of one or more noble metals.

3. A process according to claim 1 or 2, characterized in that the operations for coating the electroconducting core are effected in an inert atmosphere such as an atmosphere of argon or helium.

4. A process according to any one of claims 1 to 3, characterized in that the temperature of the molten electrolytic baths is between 300 and 1 000 °C.

5. A process according to any one of claims 1 to 4, characterized in that the electrode provided with its two coatings is subjected to a thermal oxidation treatment.

6. A process according to any one of claims 1 to 5, characterized in that upon formation of a conducting coating on the core of the electrode to be manufactured, the deposit of metal is obtained at controlled anodic and cathodic potentials and at controlled anodic and cathodic current density, with cell voltages of between 0 and 7 volts.

7. A process according to claim 6, characterized in that, upon formation of a conducting coating on the core of the electrode to be manufactured, the current densities are included between 100 and 700 A/m² at the cathode and 10 and 90 A/m² at the anode.

8. A process of manufacturing an anodic electrode, stable in dimensions, of the type comprising a core made of electroconducting material and an electrocatalytic conducting coating, characterized in that : an electroconducting core is firstly made from a common metal melting at high temperature, such as iron, an iron alloy, aluminium, an aluminium alloy, copper, a copper alloy, said core is then introduced into a first molten high temperature electrolytic bath constituted by a mixture of alkali chlorides and of chlorides of valve metals, to form a first conducting coating on the core, said core provided with its first coating is then introduced into a second electrolytic bath constituted by a mixture of alkali halides and of halides of valve metals, to form a second conducting coating on the core provided with its first conducting coating, and a carburization of the second coating is effected at high temperature.

## Patentansprüche

1. Verfahren zur Herstellung einer dimensionsstabilen Anodenelektrode des Typs mit einem Kern aus elektrisch leitendem Material und einem elektrokatalytischen Leitermantel, dadurch gekennzeichnet, daß zuerst aus einem unedlen Metall mit hohem Schmelzpunkt, wie Eisen, einer Eisenlegierung, Aluminium, einer Aluminiumlegierung, Kupfer, einer Kupferlegierung, mittels Gießen ein elektrisch leitender Kern hergestellt wird, danach der gegossene Kern zur Bildung eines ersten Leitermantels auf dem Kern in ein erstes Schmelzelektrolytbad hoher Temperatur, bestehend aus einer Mischung von Alkalichloriden und Sperrmetallchloriden, eingebracht wird und anschließend der gegossene, mit seinem ersten Mantel versehene Kern zur Bildung eines zweiten elektrokatalytischen Leitermandels auf dem mit seinem ersten Leitermantel versehenen Kern in ein zweites, Edelmetalle enthaltendes Elektrolysebad eingeführt wird.

2. Verfahren nach Anspruch 1, dadurch gekennzeichnet, daß das zweite Elektrolysebad aus einer wässerigen Lösung eines oder mehrerer Edelmetalle besteht.

3. Verfahren nach einem der Ansprüche 1 und 2, dadurch gekennzeichnet, daß die Operationen zur Ummantelung des elektrisch leitenden Kerns in inerter Atmosphäre, wie einer Argon- oder Heliumatmosphäre, durchgeführt werden.

4. Verfahren nach einem der Ansprüche 1 bis 3, dadurch gekennzeichnet, daß die Temperatur des Schmelzelektrolytbades zwischen etwa 300 und 1 000 °C beträgt.

5. Verfahren nach einem der Ansprüche 1 bis 4, dadurch gekennzeichnet, daß die mit ihren beiden Mänteln versehene Elektrode einer Wärmeoxidationsbehandlung unterzogen wird.

6. Verfahren nach einem der Ansprüche 1 bis 5, dadurch gekennzeichnet, daß sich bei der Bildung eines Leitermantels auf dem Kern der herzustellenden Elektrode der Metallüberzug bei kontrollierten anodischen und kathodischen Potentialen und bei ständig kontrollierter Anoden-und Kathodenstromdichte mit Zellenspannungen zwischen 0 und 7 V ergibt.

7. Verfahren nach Anspruch 6, dadurch gekennzeichnet, daß bei der Bildung eines Leitermantels auf dem Kern der herzustellenden Elektrode die Stromdichten zwischen 100 und 700 Alm² an der Kathode und 10 und 90 A/m² an der Anode betragen.

8. Verfahren zur Herstellung einer dimensionsstabilen Anodenelektrode des Typs mit einem Kern aus elektrisch leitendem Material und einem elektrokatalytischen Leitermantel, dadurch gekennzeichnet, daß zuerst aus einem unedlen Metall mit hohem Schmelzpunkt, wie Eisen, einer Eisenlegierung, Aluminium, einer Aluminiumlegierung, Kupfer, einer Kupferlegierung, durch Gießen ein elektrisch leitender Kern hergestellt wird, danach der gegossene Kern zur Bildung eines ersten Leitermantels auf dem Kern in ein erstes Schmelzelektrolytbad hoher Temperatur, bestehend aus einer Mischung von Alkalichloriden und Sperrmetallchloriden, eingebracht wird und anschließend der gegossene, mit seinem ersten Mantel versehene Kern zur Bildung eines zweiten elektrokatalytischen Leitermantels auf dem mit seinem ersten Leitermantel versehenen Kern in ein zweites Schmelzelektrolytbad hoher Temperatur, bestehend aus einer Mischung von Alkalihalogeniden und Sperrmetallhalogeniden, eingeführt wird, und daß eine Aufkohlung des zweiten Mantels bei hoher Temperatur durchgeführt wird.
